# EUROPÄISCHE PATENTSCHRIFT

(11) **EP 2 769 005 B1**
(45) Veröffentlichungstag und Bekanntmachung des Hinweises auf die Patenterteilung: **09.08.2023**
(21) Anmeldenummer: 12780673.5
(22) Anmeldetag: 01.10.2012
(51) Int. Cl.: C25D 1/14, C25D 1/16, C25D 1/22

(54) **VERFAHREN UND VORRICHTUNG ZUR ELEKTROPHORETISCHEN HERSTELLUNG VON FLÄCHIGEN ROHLINGEN AUS EINEM METALL- ODER KERAMIKSCHLICKER**
METHOD AND DEVICE FOR THE ELECTROPHORETIC PRODUCTION OF SHEET-LIKE BLANKS FROM A METAL SLURRY OR CERAMIC SLIP
PROCÉDÉ ET DISPOSITIF DE FABRICATION PAR ÉLECTROPHORÈSE D'ÉBAUCHES PLATES À PARTIR D'UNE BARBOTINE EN MÉTAL OU CÉRAMIQUE

(30) Priorität: 18.10.2011 DE 102011116255
(43) Veröffentlichungstag der Anmeldung: 27.08.2014
(73) Patentinhaber: WDT-Wolz-Dental-Technik GmbH, 55566 Bad Sobernheim (DE)
(72) Erfinder: WOLZ, Stefan, 55566 Bad Sobernheim (DE)
(74) Vertreter: Götz, Georg Alois
(86) Internationale Anmeldenummer: PCT/EP2012/069357
(87) Internationale Veröffentlichungsnummer: WO 2013/056970

(56) Entgegenhaltungen:
- WO-A2-2007/092363
- DE-A1- 1 774 879
- US-A- 3 607 696
- US-A- 4 695 356
- US-A1- 2004 222 098

## Beschreibung

Die Erfindung betrifft ein Verfahren und eine Vorrichtung zur elektrophoretischen Herstellung von flächigen Rohlingen aus einem Metall- oder Keramikschlicker.

### Stand der Technik

Die Herstellung von sinterfähigen Vorprodukten durch Elektrophorese aus Schlicker ist in der Dentaltechnik bekannt. Als Beispiel für die Herstellung von Metallgerüsten, die zunächst durch elektrophoretischen Niederschlag eines Metallschlickers mit anschließendem Sintern hergestellt werden, wird auf die DE 10 2005 052 113 A1 verwiesen. Eine vergleichbare Technik für die Herstellung von keramischen Zahnteilen ist beispielsweise in der EP 1 280475 B1 beschrieben. Ein Eingehen im Detail auf diese Technik ist daher nicht weiter erforderlich.

Mit der bisherigen Technik ist aber die einfache Herstellung von flachen Produkten aus Keramik mit einem Durchmesser von mehr als 20 mm nicht möglich, insbesondere wenn die Dicke weniger als 1 mm betragen soll. Als Beispiel seien Zifferblätter von Armbanduhren genannt. Diese können aber mit der erfindungsgemäßen Technik problemlos hergestellt werden. Auf der anderen Seite besteht für die Herstellung von dünnen scheibenförmigen Metallprodukten an sich kein Bedarf, da solche Produkte einfach aus Blech ausgestanzt werden können. Das erfindungsgemäße Verfahren erlaubt aber die Herstellung von mechanisch stabilen Rohlingen für ein CAD/CAM Verfahren. Solche Rohlinge werden gemäß der WO 2011/023490 A1 nach einem anderen, nichtelektrophoretischen Verfahren hergestellt. Als Nachteil hierbei kann die Trockenzeit von mehreren Stunden angesehen werden, da bei der elektrophoretischen Herstellung unmittelbar nach dem Ende der Elektrophorese ein stabiles Produkt vorliegt, das sofort spanabhebend bearbeitet und gesintert werden kann.
In der WO 2007 / 092 363 A2 wird ein Hybrid-Verfahren zur Herstellung von Gradienten-Werkstoffen offenbart. Hierbei wird ein Rohling zunächst durch einen Schlickerguss, bei dem der Schlicker in eine Form gegossen wird, erzeugt. Anschließend werden die Materialeigenschaften des bereits in der Form befindlichen Rohlings mittels Elektrophorese gezielt eingestellt. Hierbei können Feststoffpartikel des Rohlings durch Wanderung im elektrischen Feld zur gewünschten Position bewegt werden, um beispielsweise eine graduellen Dichteverlauf zu erzeugen.
Die US 3,607,696 A beschreibt die Beschichtung eines Rohlings mittels Elektrophorese. Randbereiche des Rohlings werden durch erneutes Eintauchen in die Elektrophoresesuspension, bei umgekehrt gepolter Spannung anschließend wieder von der Beschichtung befreit.
Die US 4,695,356 A offenbart die Herstellung von dünnwandigen und bemusterten Kacheln und Fließen mittels Elektrophorese. Hierfür werden Bereiche der Kachel bzw. Fließe mit isolierendem Klebeband bzw. isolierender Farbe bedeckt. Dieser Vorgang benötigt zusätzliches Material und zusätzliche Arbeitsvorgänge.

### Aufgabenstellung

Es ist daher Aufgabe der angegebenen Erfindung und der darauf basierenden Vorrichtung bzw. Verwendung, die präzise Herstellung von sinterfähigen, flächigen Rohlingen aus Metall- oder Keramikschlicker zu ermöglichen. Unter flächig im Sinne der Anmeldung werden nicht nur ebene, sondern auch leicht gebogene Gegenstände verstanden, die zusätzlich an einer Oberfläche profiliert sein können.

### Beschreibung der Erfindung

Es zeigen:
- Figur 1 einen vertikalen Schnitt durch die erfindungsgemäße Maschine;
- Figur 2 den Schnitt in der Ebene A-A gemäß Figur 1.

In Figur 1 ist ein Teilschnitt durch die Vorrichtung zur Durchführung der Erfindung gezeigt. In einem leitfähigen Behälter 1, der mit dem Minuspol einer Gleichstromquelle verbunden ist, befindet sich eine Elektrophoresesuspension 2, die durch einen Rührer 3 in Bewegung gehalten wird, um die Bildung von Agglomeraten zu verhindern. Mittels eines Substrathalters 4 kann eine Niederschlagselektrode 5, die positiv gepolt ist, in die Elektrophoresesuspension ein- und ausgetaucht werden. Diese Vorrichtung unterscheidet sich bis hierher nicht von dem vorgenannten Stand der Technik zur Herstellung von Zahnteilen durch Elektrophorese.

Neu gegenüber der vorgenannten Technik ist aber, dass die Niederschlagselektrode 5 flach ist und ihr Rand durch einen isolierenden Rahmen 6 abgedeckt ist. In der Ausführung nach Figur 2 der Beschreibung ist die Niederschlagselektrode 5 von beiden Seiten beaufschlagbar.

Mit der gezeigten Vorrichtung lassen sich Keramikscheibchen mit einem Durchmesser von 30 mm und einer Dicke unter 1,5 5 mm aus Alumina herstellen. Hierzu wird eine Niederschlagselektrode 5 aus Zinkblech in den Rahmen 6 eingespannt und elektrophoretisch beschichtet. Bei einer Beschichtungszeit von 180 sec und einer Stromstärke von 35 mA haben sich auf der Niederschlagselektrode 5 zwei Scheibchen der gewünschten Größe gebildet. Die an sich bekannte Elektrophoresesuspension 2 benötigt eine für die Viskositätsmessung nötige Durchlaufzeit von 38 sec für eine Durchlaufmenge von 10 ml in einem Messtrichter mit einem Durchmesser von 2,3 mm. Nach der Beschichtung lassen sich die Aluminascheibchen leicht von der Niederschlagselektrode abheben. Der Grund hierfür liegt in der Zinkoxidschicht, die sich gebildet hat und die quasi als Trennschicht wirkt. Anschließend werden die erhaltenen Rohlinge, wie üblich, gesintert.

Wenn die herzustellenden Produkte nicht auf beiden Seiten vollkommen eben sein sollen, kann die Niederschlagselektrode nur auf einer Seite beschichtet werden. Dies eröffnet aber die Möglichkeit, gewölbte Produkte herzustellen.

Eine weitere Möglichkeit der Erfindung besteht darin, auf der herzustellenden Scheibe erhabene oder eingeprägte Zeichen, z.B. Ziffern einer Uhr, herzustellen. Hierzu müssen nur in der Oberfläche der Niederschlagselektrode die entsprechenden Ausnehmungen oder die entsprechenden erhabenen Zeichen vorgesehen werden.

Das Isolieren der Niederschlagselektrode am Rande mit dem Rahmen 6 ist wesentlich für die Erfindung, da zur Vermeidung von Trockenrissen der Randbereich der Elektrode frei von Schlicker sein muss.

Die Erfindung ist aber auch für die Herstellung von metallischen Rohlingen einsetzbar. Aus der WO 2011/023490 A1 ist ein Verfahren zur Herstellung von Zahnteilen aus Dentalmetallpulver bekannt, bei dem ein Schlicker in eine Form eingegossen wird und durch Trocknung in der Form ein stabiler Rohling entsteht, der durch spanabhebende Bearbeitung und Sinterung zu einem metallischen Zahnteil umgeformt wird. Diese Rohlinge können einen Durchmesser von 96 mm und eine Dicke von 20 mm aufweisen. Solche Rohlinge lassen sich auch elektrophoretisch herstellen, wenn die in den Figuren 1 und 2 gezeigte Vorrichtung entsprechend dimensioniert ist. Eine Änderung der Schlickerzusammensetzung ist gegenüber der bekannten Technik hierbei nicht nötig.

### Bezugszeichenliste

- 1: 1 Behälter
- 2: 2 Elektrophoresesuspension
- 3: 3 Rührer
- 4: 4 Substrathalter
- 5: 5 Niederschlagselektrode
- 6: 6 Rahmen

## Patentansprüche

1. Verfahren zur Herstellung eines flächigen Rohlings aus einem Metall- oder Keramikschlicker (2) durch Elektrophorese, wobei der Randbereich einer flächigen Niederschlagselektrode (5) mit einem isolierenden Rahmen (6) bei der Elektrophorese abgedeckt wird, wobei eine Vorrichtung zur Durchführung des Verfahrens mit einem leitfähigen, mit Elektrophoresesuspension (2) gefülltem Behälter (1) verwendet wird, der mit dem Minuspol einer Gleichstromquelle verbunden ist, wobei die Suspension durch einen Rührer (3) zur Verhinderung von Agglomeraten gerührt wird und ein positiv gepolter und vertikal verfahrbarer Substrathalter (4) einen Rahmen (6) zum Abdecken des Randbereichs der Niederschlagselektrode (5) trägt,
wobei die Vorrichtung ferner zur Herstellung von Keramikscheibchen mit einem Durchmesser von 30 Millimetern und einer Dicke unter 1,5 Millimetern aus Alumina geeignet ist, **dadurch gekennzeichnet, dass** die Niederschlagselektrode (5) aus Zinkblech in den Rahmen (6) eingespannt und elektrophoretisch beschichtet wird,
wobei sich bei einer Beschichtungszeit von 180 Sekunden und einer Stromstärke von 35 Milliampere auf der Niederschlagselektrode (5) zwei Keramikscheibchen der gewünschten Größe, das heißt mit einem Durchmesser von 30 Millimetern und einer Dicke unter 1,5 Millimetern aus Alumina, bilden,
wobei eine Elektrophoresesuspension (2) verwendet wird, die für eine Viskositätsmessung mit einer Durchlaufmenge von 10 Millilitern in einem Messtrichter mit einem Durchmesser von 2,3 Millimetern eine Durchlaufzeit von 38 Sekunden benötigt,
wobei nach der Beschichtung die Aluminascheibchen leicht, das heißt durch eine durch die Elektrophorese gebildete und als Trennschicht wirkende Zinkoxidschicht, von der Niederschlagselektrode (5) abgehoben werden, und
wobei die erhaltenen Rohlinge anschließend gesintert werden

2. Verfahren nach Anspruch 1, **dadurch gekennzeichnet, dass** die Niederschlagselektrode (5) ein- oder beidseitig beschichtet wird.

3. Verfahren nach einem der Anspruche 1 bis 2, **dadurch gekennzeichnet, dass** die Oberfläche der Niederschlagselektrode (5) mit erhabenen oder eingeschnittenen Zeichen versehen wird.

4. Vorrichtung zur Herstellung eines flächigen Rohlings aus einem Metall- oder Keramikschlicker (2) durch Elektrophorese, zur Durchführung eines Verfahrens nach einem der Ansprüche 1 bis 3, mit einem leitfähigen, mit Elektrophoresesuspension (2) gefülltem Behälter (1), der mit dem Minuspol einer Gleichstromquelle verbunden ist, wobei die Suspension (2) durch einen Rührer (3) zur Verhinderung von Agglomeraten gerührt werden kann, und mit einem positiv gepolten, vertikal verfahrbaren Substrathalter (4), wobei der Substrathalter (4) einen Rahmen (6) zum Abdecken des Randbereichs der Niederschlagselektrode trägt,
wobei die Vorrichtung ferner zur Herstellung von Keramikscheibchen mit einem Durchmesser von 30 Millimetern und einer Dicke unter 1,5 Millimetern aus Alumina geeignet ist,
**dadurch gekennzeichnet, dass**
die Niederschlagselektrode (5) aus Zinkblech zur elektrophoretischen Beschichtung in den Rahmen (6) eingespannt ist,
wobei sich bei einer Beschichtungszeit von 180 Sekunden und einer Stromstärke von 35 Milliampere auf der Niederschlagselektrode (5) zwei Keramikscheibchen der gewünschten Größe, das heißt mit einem Durchmesser von 30 Millimetern und einer Dicke unter 1,5 Millimetern aus Alumina bilden können,
wobei die Elektrophoresesuspension (2) für eine Viskositätsmessung mit einer Durchlaufmenge von 10 Millilitern in einem Messtrichter mit einem Durchmesser von 2,3 Millimetern eine Durchlaufzeit von 38 Sekunden benötigt, und
wobei nach der Beschichtung die Aluminascheibchen leicht, das heißt durch eine Zinkoxidschicht, die sich gebildet hat, und als Trennschicht wirkt, von der Niederschlagselektrode (5) abgehoben werden können.

5. Verwendung einer Vorrichtung nach Anspruch 4 zur Durchführung eines Verfahrens nach einem der Ansprüche 1 - 3.

## Claims

1. Method for producing a flat blank made of a metal or ceramic slurry (2) by electrophoresis, wherein the edge area of a flat coating electrode (5) is covered with an insulating frame (6) during the electrophoresis, wherein
a device with a conductive container (1) filled with an electrophoresis suspension (2) is used for carrying out the method, which container is connected to the negative pole of a direct current source, wherein the suspension is stirred by a stirrer (3) for preventing agglomerates and a positively poled, vertically movable substrate holder (4) supports a frame (6) for covering the edge portion of the collecting electrode (5),
wherein the device is also suitable for producing ceramic slips made of alumina with a diameter of 30 millimetres and a thickness of less than 1.5 millimetres,
**characterised in that**
the coating electrode (5) made of sheet zinc is fixed in the frame (6) and electrophoretically coated,
wherein, with a coating time of 180 seconds and a current of 35 milliamperes, two ceramic slips of the desired size, i.e. with a diameter of 30 millimetres and a thickness of less than 1.5 millimetres, form on the coating electrode (5),
wherein an electrophoresis suspension (2) is used which requires a throughput time of 38 seconds for a viscosity measurement with a flow-through volume of 10 millilitres in a measuring funnel with a diameter of 2.3 millimetres,
wherein, after coating, the alumina slips are removed lightly, i.e. by a zinc oxide layer formed by the electrophoresis and acting as a separating layer, from the coating electrode (5),
and
wherein the obtained blanks are then sintered.

2. Method according to claim 1, **characterised in that** the coating electrode (5) is coated on one or both sides.

3. Method according to one of claims 1 to 2, **characterised in that** the surface of the coating electrode (5) is provided with raised or notched symbols.

4. Device for producing a flat blank made of a metal or ceramic slurry (2) by electrophoresis, for carrying out a method according to one of claims 1 to 3, with a conductive container (1) filled with a electrophoresis suspension (2), which container is connected to the negative pole of a direct current source, wherein the suspension (2) can be stirred by a stirrer (3) for preventing agglomerates, and with a positively poled, vertically movable substrate holder (4),
wherein the substrate holder (4) supports a frame (6) for covering the edge area of the coating electrode,
wherein the device is also suitable for producing ceramic slips made of alumina with a diameter of 30 millimetres and a thickness of less than 1.5 millimetres,
**characterised in that**
the coating electrode (5) made of sheet zinc is fixed in the frame (6) for electrophoretic coating,
wherein, with a coating time of 180 seconds and a current of 35 milliamperes, two alumina slips of the desired size, i.e. with a diameter of 30 millimetres and a thickness of less than 1.5 millimetres, can form on the coating electrode (5),
wherein the electrophoresis suspension (2) requires a throughput time of 38 seconds for a viscosity measurement with a flow-through volume of 10 millilitres in a measuring funnel with a diameter of 2.3 millimetres,
and
wherein, after coating, the alumina slips can be removed lightly from the coating electrode (5), i.e. by a zinc oxide layer which has formed and acts as a separating layer.

5. Use of a device according to claim 4 for carrying out a method according to one of claims 1-3.

## Revendications

1. Procédé de fabrication d'une ébauche plane à partir d'une barbotine métallique ou céramique (2) par électrophorèse, dans lequel on recouvre la zone périphérique d'une électrode de dépôt plane (5) avec un cadre isolant (6) lors de l'électrophorèse, dans lequel on utilise pour la mise en oeuvre du procédé un dispositif ayant un récipient (1) conducteur, rempli d'une suspension pour électrophorèse (2), qui est relié au pôle négatif d'une source de courant continu, la suspension étant agitée par un agitateur (3) pour empêcher la formation d'agglomérats, et ayant un porte-substrat (4) à polarité positive et déplaçable verticalement en portant un cadre (6) pour recouvrir la zone marginale de l'électrode de dépôt (5),
dans lequel le dispositif est en outre adapté à la production de disques céramiques d'un diamètre de 30 millimètres et d'une épaisseur inférieure à 1,5 millimètre à partir d'alumine,
**caractérisé en ce que**
l'électrode de dépôt (5) en feuille de zinc est serrée dans le cadre (6) et revêtue par électrophorèse,
dans lequel avec une durée de revêtement de 180 secondes et une intensité de 35 milliampères il se forme sur l'électrode de dépôt (5) deux disques céramiques de la taille souhaitée, c'est-à-dire d'un diamètre de 30 millimètres et d'une épaisseur inférieure à 1,5 millimètre, en alumine,
dans lequel on utilise une suspension pour électrophorèse (2) qui, pour une mesure de viscosité, nécessite un temps de passage de 38 secondes pour un débit de 10 millilitres dans un entonnoir de mesure ayant un diamètre de 2,3 millimètres,
dans lequel après le revêtement, les disques d'alumine sont facilement décollés de l'électrode de précipitation (5), c'est-à-dire grâce à une couche d'oxyde de zinc formée par l'électrophorèse et agissant comme une couche de séparation,
et dans lequel les ébauches obtenues sont ensuite frittées.

2. Procédé selon la revendication 1, **caractérisé en ce que** l'électrode de dépôt (5) est revêtue sur une ou sur les deux faces.

3. Procédé selon l'une des revendications 1 à 2, **caractérisé en ce que** la surface de l'électrode de dépôt (5) est pourvue de signes en relief ou entaillés.

4. Dispositif pour la fabrication d'une ébauche plane à partir d'une barbotine métallique (2) ou céramique (2) par électrophorèse, pour la mise en oeuvre d'un procédé selon l'une quelconque des revendications 1 à 3, comprenant un récipient conducteur (1) rempli d'une suspension pour électrophorèse (2), relié au pôle négatif d'une source de courant continu, dans lequel la suspension (2) peut être agitée par un agitateur (3) pour empêcher la formation d'agglomérats, et comprenant un porte-substrat (4) à polarité positive, déplaçable verticalement, dans lequel le porte-substrat (4) porte un cadre (6) pour recouvrir la zone périphérique de l'électrode de dépôt,
dans lequel le dispositif est en outre adapté à la fabrication de disques céramiques d'un diamètre de 30 millimètres et d'une épaisseur inférieure à 1,5 millimètres à partir d'alumine,
**caractérisé en ce que**
l'électrode de dépôt (5) en feuille de zinc est serrée dans le cadre (6) pour le revêtement par électrophorèse,
dans lequel deux disques céramiques de la taille souhaitée, c'est-à-dire d'un diamètre de 30 millimètres et d'une épaisseur inférieure à 1,5 millimètres, peuvent se former sur l'électrode de dépôt (5) avec une durée de revêtement de 180 secondes et une intensité de courant de 35 milliampères,
dans lequel la suspension pour électrophorèse (2), pour une mesure de viscosité, nécessite un temps de passage de 38 secondes avec un débit de 10 millilitres dans un entonnoir de mesure d'un diamètre de 2,3 millimètres, et
dans lequel, après le revêtement, les disques d'alumine peuvent être facilement décollés de l'électrode de dépôt (5), c'est-à-dire grâce à une couche d'oxyde de zinc qui s'est formée et qui agit comme une couche de séparation.

5. Utilisation d'un dispositif selon la revendication 4 pour la mise en oeuvre d'un procédé selon l'une quelconque des revendications 1 à 3.
